# EUROPÄISCHE PATENTANMELDUNG

(11) **EP 0 281 804 A2**
(43) Veröffentlichungstag der Anmeldung: **14.09.1988**
(21) Anmeldenummer: 88102273.5
(22) Anmeldetag: 17.02.1988
(51) Int. Cl.: C23C 18/44

(54) **Stabilisiertes alkalisches Goldbad zur stromlosen Abscheidung von Gold**

(30) Priorität: 09.03.1987 DE 3707817
(71) Anmelder: SCHERING AKTIENGESELLSCHAFT, D-13342 Berlin (DE)
(72) Erfinder: Ott, Walter, Prof. Dr., A-8041 Graz (AT)

(57) **Zusammenfassung**

Die Erfindung betrifft ein stabilisiertes, wässriges, alkalisches Goldbad, enthaltend einen Dicyanogold(I)-Komplex, einen Komplexbildner, ein Alkalihydroxid und ein Reduktionsmittel, zur stromlosen Abscheidung von Gold auf Gold und Metalle, die unedler als Gold sind, sowie auf Legierungen dieser Metalle, dadurch gekennzeichnet, daß es als Stabilisator mindestens eine Verbindung aus der Klasse der Glykolderivate oder der Polyethylenimine enthält.

## Beschreibung

Die Erfindung betrifft ein stabilisiertes wässriges, alkalisches Goldbad, enthaltend einen Dicyanogold(I)-Komplex, einen Komplexbildner, ein Reduktionsmittel und übliche Zusatzmittel zur stromlosen Abscheidung von Gold auf Gold und Metalle, die unedler als Gold sind, sowie auf Legierungen dieser Metalle.

Goldbäder zur stromlosen Abscheidung von Gold sind bereits bekannt. Es handelt sich um alkalische oder saure Goldbäder, die vorwiegend ein Alkalidicyanoaurat(I), einen Komplexbildner, ein Reduktionsmittel sowie Zusaätze zur Steuerung der Abscheidungsgeschwindigkeit und zur Verbesserung der Haftfestigkeit enthalten (US-PS 4.091.128, US-PS 3.300.328, US-PS 4.154.877, US-PS 3.032.436, DE-OS 2.052.787, DE-OS 2.518.559). Alle diese Bäder haben in der Regel eine unbefriedigende Stabilität und zersetzen sich unter Abscheidung von metallischem Gold.

Die genannten Goldbäder eignen sich außerdem nur für die Vergoldung solcher Metalle, die unedler als Gold sind. Eine optimale stromlose Abscheidung von Gold auf Gold ist demgegenüber mittels dieser Bäder nicht möglich.

Die vorliegende Erfindung hat die Aufgabe, ein stabilisiertes wässriges, alkalisches Goldbad zu schaffen, welches die stromlose Abscheidung von Gold auf Gold und unedlere Metalle als Gold sowie deren Legierungen ermöglicht.

Diese Aufgabe wird durch ein Goldbad gemäß dem Kennzeichen des Patentanspruchs gelöst.

Besondere Ausführungsformen sind in den Unteransprüchen gekennzeichnet.

Ein besonderer Vorteil des erfindungsgemäßen Bades besteht darin, daß aus einem stabilen Bad Gold stromlos auf Goldoberflächen abgeschieden werden kann. Somit können bereits vorhandene Goldschichten, die zu dünn sind, mit Hilfe des erfindungsgemäßen Bades beliebig verstärkt werden. Das Bad ermöglicht auch die Vergoldung von Legierungen, wie sie in der Halbleiterindustrie üblich sind, zum Beispiel Eisen-Nickel- und Eisen-Nickel-Kobalt-Legierungen und chemisch reduktiv abgeschiedene Nickellegierungen wie Nickel-Phosphor, Nickel-Bor und Reinnickel. Besonders geeignet ist das Bad zur Goldabscheidung auf Diffusionsschichten wie Nickel-Gold oder Kobalt-Gold.

Als Dicyanogold(I)-Komplex eignen sich alle Alkali-dicyanoaurate(I), zum Beispiel die Natrium- und Kalium-Komplexsalze und das Ammoniumdicyanoaurat(I).

Die Konzentration kann zweckmäßigerweise von 0,05 g Gold/Liter bis 30 g Gold/Liter betragen.

Als Reduktionsmittel werden Alkaliborhydride eingesetzt, die in dem Elektrolyten bei einem pH Wert größer 13 äußerst stabil sind.

Als Komplexbildner dienen Alkalicyanide, die zur Stabilisierung des Dicyanoaurat I-Anion dienen. Besonders geeignet sind Molverhältnisse von 1 : 5 bis 1 : 10, das heißt ein großer Überschuß an freiem Cyanid.

Als Stabilisator werden erfindungsgemäß die gekennzeichneten Glykolderivate und Polyethylenimine verwendet, die eine herausragende Wirkung entfalten, was nicht vorhersehbar war.

Diese Verbindungen sind als solche bereits bekannt und können nach an sich bekannten Methoden hergestellt werden.

Als Verbindungen mit herausragender stabilisierender Wirkung sind beispielsweise Ethylenglykolmonoethylether, Diethylenglykolmonoethyläther und Polyethylenimin zu nennen.

Die Grundzusammensetzung des erfindungsfgemäßen Bades ist wie folgt:
Gold als Metall 0,05 - 30 Gramm / Liter
Stabilisator 50 - 700 Gramm / Liter
Alkalicyanid 10 - 100 Gramm / Liter
Alkalihydroxid 5 - 100 Gramm / Liter
Reduktionsmittel 10 - 100 Gramm / Liter

Von besonderem Vorteil für die Stabilität ist ein Molverhältnis von Reduktionsmittel zu Stabilisator von 1 : 4.

Die Arbeitstemperatur des Bades kann gewählt werden von etwa 40 bis 90° C.Auch bei höheren Temperaturen kommt es jedoch überraschenderweise nicht zu einer Zersetzung des Bades, das heißt zu einer Ausfällung von elementarem Gold.

Die Verwendung des erfindungsgemäßen Bades erfolgt in an sich bekannter Weise, indem das je nach Grundmaterial entsprechend vorbehandelte Teil in zweckmäßiger Weise in die Badlösung getaucht wird.

Es ist hierbei vorteilhaft, entweder die Badlösung zu rühren oder die Ware zu bewegen, um gleichmäßige, glatte Oberflächen zu erhalten.

Ein weiterer Vorteil des Bades ist, daß es sich wiederholt verwenden läßt, ohne daß es zu einer Ausfüllung von elementarem Gold durch Zersetzung des Bades kommt.

Das erfindungsgemäße Bad kann insbesondere zur chemischen Vergoldung von metallischen Oberflächen wie Gold und unedleren Metallen als Gold, zum Beispiel Kupfer, Silber oder Nickel und Legierungen dieser Metalle eingesetzt werden.

Ein besonderer Vorteil des erfindungsgemäßen Bades liegt darin, daß die Abscheidungsgeschwindigkeit überraschenderweise auch nach Standzeiten von mehreren Monaten gleich bleibt.

Ein weiterer Vorteil besteht darin, daß das erfindungsgemäße Bad mit einer gleichmäßigen Abscheidungsgeschwindigkeit bis zu 1,5 m/h arbeitet.

Das erfindungsgemäße Bad lässt sich mit großem Erfolg für Goldschichten von Lötverbindungen,die durch Kristall- oder Drahtbonden entstehen, einsetzen, was technisch von besonderem Wert ist.

Aus den nachstehend aufgeführten stabilisierenden Badzusammensetzungen lassen sich unter den aufgeführten Arbeitsbedingungen sehr gleichmäßige und gut haftende und duktile Überzüge abscheiden.

### BEISPIEL 1

Kaliumdicyanoaurat-I 0,03 Mol/Liter
Kaliumcyanid 0,20 Mol/Liter
Kaliumhydroxid 0,40 Mol/Liter
Kaliumborhydrid 0,80 Mol/Liter
Etyhlenglykolmonoethylether 2,00 Mol/Liter
pH - Wert 13.5
Temperatur 70° C
Abscheidungsgeschwindigkeit (0,6 µm/h)

### BEISPIEL 2

Ammoniumdicyanoaurat I 0,015 Mol/Liter
Natriumcyanid 0,20 Mol/Liter
Natriumhydroxid 0,40 Mol/Liter
Natriumborhydrid 0,60 Mol/Liter
Diethylenglykolmonoethylether 4,00 Mol/Liter
pH-Wert 14
Temperatur 80° C
Abscheidungsgeschwindigkeit (1.0µm/h)

## Patentansprüche

1. Stabilisiertes wässriges, alkalisches Goldbad, enthaltend einen Dicyanogold(1)-Komplex, einen Komplexbildner, ein Alkalihydroxid und ein Reduktionsmittel, zur stromlosen Abscheidung von Gold auf Gold und Metalle, die unedler als Gold sind, sowie auf Legierungen dieser Metalle, dadurch gekennzeichnet, daß es als Stabilisator mindestens eine Verbindung aus der Klasse der Glykolderivate oder der Polyethylenimine enthält.

2. Goldbad gemäß Anspruch 1, dadurch gekennzeichnet, daß die Glykolderivate Ethylenglykole, Diethylenglykole oder Polyethylenglykole darstellen.

3. Goldbad gemäß Anspruch 1 und 2, dadurch gekennzeichnet, daß es ein Ethylenglykol der allgemeinen Formel
R-O-CH₂-CH₂-OH
enthält,
in der R Wasserstoff oder einen Alkylrest mit 1 bis 5 Kohlenstoffatomen darstellt.

4. Goldbad gemäß Anspruch 3, dadurch gekennzeichnet, daß es Ethylenglykolmonoethylether der Formel
HO-CH₂-CH₂-OC₂H₅
enthält.

5. Goldbad gemäß Ansprüchen 1 und 2, dadurch gekennzeichnet, daß es ein Diethylenglykol der allgemeinen Formel
(R₁OCH₂CH₂)₂O
enthält,
in der R₁ Wasserstoff und/oder einen Alkylrest mit 1 bis 5 Kohlenstoffatomen darstellt.

6. Goldbad gemäß Anspruch 5, daß es Diethylenglykolmonoethylether der Formel
HO-CH₂-CH₂ -O-CH₂-CH₂₋OC₂H₅
enthält.

7. Goldbad gemäß Ansprüchen 1 und 2, dadurch gekennzeichnet, daß es ein Polyethylenglykol der allgemeinen Formel
H(OCH₂-CH₂)ₙOH
enthält,
worin n eine ganze Zahl von 200 bis 14.000 bedeutet.

8. Goldbad gemäß Anspruch 1, dadurch gekennzeichnet, daß es ein Polyethylenimin der allgemeinen Formel
(-CH₂-CH₂-NH-)ₙ
enthält,
in der n eine ganze Zahl von 11 - 99 bedeutet.

9. Goldbad gemäß Ansprüchen 1 bis 8, dadurch gekennzeichnet, daß die Stabilisatoren in einer Konzentration von 50 bis 700 g/Liter enthalten sind.

10. Goldbad gemäß Anspruch 1, dadurch gekennzeichnet, daß es ein Alkali- oder Ammoniumdicyanoaurat(I) als Dicyanogold(I)-Komplex enthält.

11. Goldbad gemäß Anspruch 1, dadurch gekennzeichnet, daß es ein Alkaliborhydrid als Reduktionsmittel enthält.

12. Goldbad gemäß Anspruch 1, dadurch gekennzeichnet, daß es ein Alkalicyanid als Komplexbildner enthält.

13. Goldbad gemäß Anspruch 1, dadurch gekennzeichnet, daß es einen pH-Wert größer als 13 aufweist.

14. Verfahren zur stromlosen Abscheidung von Gold und Metalle, die unedler als Gold sind, sowie auf Legierungen dieser Metalle, dadurch gekennzeichnet, daß Bäder gemäß den Ansprüchen 1 bis 13 bei Temperaturen von 40 bis 90° C mit einer Abscheidungsgeschwindigkeit bis zu 1,5 µm/h verwendet werden.
